# EUROPÄISCHE PATENTANMELDUNG

(11) **EP 1 197 544 A1**
(43) Veröffentlichungstag der Anmeldung: **17.04.2002**
(21) Anmeldenummer: 00122023.5
(22) Anmeldetag: 10.10.2000
(51) Int. Cl.: C10M 129/70, C10M 129/74, C10M 173/02

(54) **Bandschmier- oder Kettengleitmittel auf Basis von Estern**

(71) Anmelder: Polygon Chemie AG, 4601 Olten (CH)
(72) Erfinder: Ciampi, Luigi, 4009 Basel (CH)
(74) Vertreter: Becker Kurig Straus

(57) **Zusammenfassung**

Die vorliegende Erfindung betrifft ein neuartiges Bandschmier- oder Kettengleitmittel auf Basis von Estern und gegebenenfalls üblichen Verdünnungsmitteln und/oder Zusatzstoffen. Das Bandschmier- oder Kettengleitmittel wird in der Lebensmittelindustrie insbesondere zum Schmieren, Reinigen, Desinfizieren von automatischen Ketten- und Bandschmieranlagen eingesetzt. Das erfindungsgemäße Bandschmier- oder Kettengleitmittel enthält eine oder mehrere Ester der Formeln I, II, III, IV oder Mehrfachester mit mehreren Estergruppierungen, wobei R, R', R", jeweils unabhängig voneinander, Alkylreste mit 1-22 C-Atomen, gesättigt oder einfach oder mehrfach ungesättigt, linear oder verzweigt, substituiert oder unsubstituiert sind und die Summe der Kohlenstoffatome der 3 Reste R, R', R" größer oder gleich 8 ist.

## Beschreibung

Die vorliegende Erfindung betrifft ein Bandschmier- oder Kettengleitmittel auf Basis von Estern und gegebenenfalls üblichen Verdünnungsmitteln und/oder Hilfs- bzw. Zusatzstoffen. Die erfindungsgemäßen Schmiermittel werden als Kettengleitmittel in der Lebensmittelindustrie eingesetzt. Insbesondere finden die erfindungsgemäßen Schmiermittel Anwendung zum Schmieren, Reinigen und Desinfizieren von automatischen Ketten- und Bandschmieranlagen, die beim Abfüllen von Lebensmitteln, vorzugsweise Getränken, in Glas- und Kunststoffflaschen, Dosen, Gläsern, Papier-, Pappbehältern und dergleichen eingesetzt werden.

Die erfindungsgemäßen Bandschmier- oder Kettengleitmittel werden entweder als konzentrierte Emulsion, d.h. als wässerige Emulsion mit 1-25 Gew.-% Wirkstoff oder auch als wasserfreie Konzentrate, die einen oder mehreren der Ester der Formeln I, II, III, IV (vgl. Patentanspruch 1) und einen oder mehreren eines handelsüblichen Emulgators aus der Gruppe der anionischen, kationischen, amphoteren und nicht ionogenen Emulgatoren als Wirkstoff enthalten, hergestellt und in den Handel gebracht. Der Anwender verdünnt dann das erfindungsgemäße Mittel auf eine Anwendungskonzentration von 5-350 mg/kg Wirkstoff.

Bei der Abfüllung von Lebensmitteln müssen die Gefäße mit Hilfe von speziellen Transportbändern, insbesondere Flaschentransportbändern, bewegt werden. Solche Transportbänder bestehen in der Regel aus Edelstahl, in seltenen Fällen aus Kunststoff. Um die Bewegung der Gefäße, d.h. Flaschen oder sonstige Gefäße aus Glas oder Kunststoff, zu erleichtern müssen die Bänder mit einem Gleitmittel (sog. Bandschmier- oder Kettengleitmittel) geschmiert werden.

Es sind Bandschmiermittel von unterschiedlicher Zusammensetzung bekannt. So sind Bandschmiermittel beispielsweise auf Basis von Seifen (Salze von Fettsäuren), auf Basis carboxylierter Niotenside (Ethercarbonsäuren), auf Basis von Aminen (mit primären, sekundären, tertiären Aminen und Kombinationen davon, wobei die Amine auch als Salze vorliegen können) bekannt. Weiterhin sind ebenfalls Bandschmiermittel auf Basis von Diaminen, insbesondere Dipropionamine und auf Basis von phosphatierten Alkanolethoxylaten bekannt.

Die Anwendung von vielen der obenerwähnten Wirksubstanzen wird z.B. in den folgenden Patentdokumenten offenbart, so u.a.:
- EP-A- 0 044 458 (carboxylierte Niotenside; Acylsarkosinat)
- DE-A- 38 31 448 (phosphatierte Alkanolethoxylate)
- DE-A- 23 13 330 (Seifen)
- DE-A- 36 31 953 [US 4,839,067] (Fettaminsalze)
- EP-A- 0384 282 (sekundäre und/oder tertiäre Amine)
- US 5,062,978 (Alkyldiaminsalze)
- WO 92/13050 (Diaminacetat, Niotenside)
- DE-A- 42 44 536 (Alkyldiamine und deren Salze, Ethercarbonsäuren)
- WO 95/19412 (Alkyldiamine, auch ziklische, und deren Salze).
- EP-0372 628 B1 (Diamine und verschiedene Fettalkylmonoaminderivate insbesondere Carboxylate)
- JP-A-74/010794; JP-A-89/096294; US-A-4521321; US-A-4504720; ZA-A-77/7258; ZA-A-83/7963 und AU-A-10004/83 (verschiedene Amine)

Mit den obenerwähnten Aktivsubstanzen, allein oder in Kombination miteinander, und gegebenenfalls mit Zusatz von Hilfsmitteln und Additiven wie z.B. Lösungsmitteln, Komplexierungsmitteln, thresholdaktiven Substanzen, Hydrotrope, Harnstoff, Biozide, speziellen organischen Säuren und anderen mehr kann man vielfältige Bandschmiermittel formulieren.

Allen diesen Formulierungen ist jedoch gemeinsam, dass sie als klare, wässerige Lösungen vorliegen. Die Formulierungen sind außerdem so gestaltet, dass die Wirkstoffe auch bei hoher Verdünnung stets in Lösung bleiben, da ihre Ausfällung die Verstopfung der Spritzdüsen und die Abnahme der Wirksamkeit verursachen würde.

Bei der Anwendung der bekannten Bandschmiermittel können verschiedene Probleme entstehen, welche bis heute nicht oder nur teilweise gelöst worden sind:

Es kann durch eine zu hohe Empfindlichkeit gegenüber verschiedenen Ionen im Betriebswasser wie beispielsweise Carbonat-, Hydrogencarbonat-, Sulfat oder Erdalkaliionen eine Ausfällung verursacht werden, welche zur Verstopfung der Sprühdüsen und zur Abnahme der Leistung führt.

Durch eine ungenügende biozide Wirkung kann das Transportband von Mikroorganismen befallen werden, während eine zu starke biozide Wirkung zu Problemen in der Funktion von Kläranlagen führen kann.

Bei einer zu starken Schaumentwicklung wird die Flaschenkontrolle an den Lichtschranken gestört.

Eine starke Empfindlichkeit gegenüber Resten von der abzufüllenden Flüssigkeit wie z.B. Bier, Milch, Fruchtsäfte, Mineralwasser auf dem Transportband bewirkt eine rasche Abnahme der Schmierwirkung der obengenannten Bandschmiermittel.

Zudem tritt die der Schmierwirkung am Anfang der Produktion häufig verzögert ein.

Daher ist es die Aufgabe der vorliegenden Erfindung, ein Bandschmier- oder Kettengleitmittel bereitzustellen, das die oben gezeigten Nachteile des Standes der Technik nicht aufweist, und zudem leicht und preiswert herzustellen ist.

Diese Aufgabe wird durch das erfindungsgemäße Bandschmier- oder Kettengleitmittel gemäß Anspruch 1, daß mindestens einen oder mehrere Ester der Formeln I, II, III, oder IV enthält, gelöst.

Die erfindungsgemäßen Bandschmier- oder Kettengleitmittel werden entweder als konzentrierte Emulsionen, insbesondere als wässerige Emulsionen mit 1-25 Gew.-% Wirkstoff, ganz besonders bevorzugt 5-10 Gew.-% Wirkstoff, oder auch als wasserfreie Konzentrate hergestellt und in den Handel gebracht (vergleiche Patentanspruch 10).

Die erfindungsgemäßen Bandschmiermittel werden daher nie konzentriert angewendet. In der Regel werden sie als relativ konzentrierte Emulsionen an die Endverbraucher geliefert, z.B. 0,5-25 % an Fettsäureester, Emulgator(en) und weiteren Komponenten zusammen. Diese konzentrierten Emulsionen werden dann bei deren Anwendung stark verdünnt (auf 5 bis 350 mg/kg Gehalt an Wirkstoffen). Bevorzugt ist es aber auch, dass die erfindungsgemäßen Bandschmiermittel als weit höher konzentrierte Emulsionen oder als wasserfreie Mischungen der einzelnen Komponenten (Konzentrate) hergestellt und geliefert werden. Diese werden dann ebenfalls von den Endverbrauchern auf die Anwendungskonzentration (5-350 mg/kg Wirkstoffe total) verdünnt.

In einer alternativen Ausführungsform können aber auch die Bandschmier- oder Kettengleitmittel, enthaltend einen oder mehreren Ester der Formeln I, II, III, IV als Additiv zu handelsüblichen Bandschmiermitteln auf Basis von kationischen, anionischen oder nicht ionischen Tensiden, die als wässerige Lösung vorliegen, zugegeben werden (Patentanspruch 15).

In den Unteransprüchen sind vorteilhafte Ausführungsformen der Erfindung enthalten.

Die Erfinder haben nun überraschenderweise festgestellt, daß man wasserunlösliche Wirkstoffe, d.h. die oben beschriebenen Ester der Formeln I, II, III, IV, d.h. wasserunlösliche Wirkstoffe als milchige Emulsionen oder Mikroemulsionen, welcher opaleszent oder klar sein können als Bandschmiermittel verwendet. Bisher wurden im Stand der Technik nämlich nur stets klare, wässerige Lösungen verwendet bei denen immer die Gefahr besteht, daß die Wirkstoffe ausfallen und Dispersionen gebildet werden, welche die Spritzdüsen verstopfen. Erfindungsgemäß werden aber solche Emulsionen nunmehr bereit gestellt, die gerade diese Probleme nicht aufweisen bzw. die Düsen nicht verstopfen, selbst dann nicht, wenn sie in den Leitungen brechen sollten. Als erfindungsgemäße Wirkstoffe dienen wasserunlösliche bzw. sehr schwach lösliche Ester, d.h. Einfach- oder Mehrfachester, hauptsächlich sogenannte Fettsäureester, wie sie in den folgenden Formeln I-IV: beschrieben sind, wobei R, R', R", jeweils unabhängig voneinander, Alkylreste mit 1 bis 22 Kohlenstoffatomen, gesättigt oder einfach oder mehrfach ungesättigt, linear oder verzweigt, substituiert oder unsubstituiert sind, und die Summe der Kohlenstoffatome der drei Reste R, R' und R" größer oder gleich acht ist.

Die Technik zur Herstellung solcher stabilen Emulsionen mit Hilfe von geeigneten bekannten Emulgatoren bzw. deren Konservierung mit Bioziden ist allgemein bekannt.

Die erfindungsgemäßen Formulierungen bieten gegenüber konventionellen Bandschmiermitteln enorme Kostenvorteile, da die Fettsäureester der Formeln I, III, IV bereits in extrem tiefen Konzentrationen, d.h. bei 10 ppm sehr wirksam sind. Außerdem sind die erfindungsgemäßen Formulierungen sehr betriebssicher und zeigen nicht die bekannten Nachteile wie Wasserhärteempfindlichkeit, überhöhte Schaumbildung, verzögerte Eintretung der Schmierwirkung, Empfindlichkeit gegenüber pH-Schwankungen, Nachlassen der Wirkung im Kontakt mit abzufüllenden Flüssigkeiten. Sie sind außerdem ökologisch sehr vorteilhaft.

Erfindungsgemäß geeignet sind alle wasserunlöslichen oder schwach wasserlöslichen Ester, welche sich aufbauen aus der einfachen oder mehrfachen Veresterung zwischen Carbonsäuren (mit einer oder mehreren -COOH-Gruppen) und Alkoholen (mit einer oder mehreren OH-Gruppen) bzw. mit Verbindungen, welche sowohl die -COOH als auch die -OH-Funktion besitzen (Hydroxycarbonsäuren). Die erfindungsgemäßen Ester können insbesondere noch freie -COOH oder -OH Gruppen enthalten und werden durch die folgenden allgemeinen Formeln dargestellt:

Sie können auch Mehrfachester mit mehreren sein,
wobei R, R' und R" Alkylreste mit 1 bis 22 Kohlenstoffatomen, gesättigt oder einfach oder mehrfach ungesättigt, linear oder verzweigt, substituiert oder unsubstituiert, sind, und wobei die Summe der Kohlenstoffatome der Reste R, R', R" größer oder gleich 8 ist.

Diese Ester wirken in wässeriger Emulsion, bereits in extrem tiefen Konzentrationen von 10 ppm, sehr stark schmierend. Die erfindungsgemäßen Emulsionen neigen nicht zur Verstopfung der Spritzdüsen. Die Schmierwirkung ist weitgehend vom pH, Wasserbeschaffenheit (Elektrolytgehalt, Wasserhärte usw.) unabhängig.

Eventuelle Verschmutzung der Transportbänder durch die abzufüllenden Flüssigkeiten wie Bier, Milch, Mineralwasser, Fruchtsäfte verursachen kaum eine Abnahme der Schmierwirkung.

Die Schmierwirkung tritt augenblicklich ein. Die Transportbänder werden sofort optimal benetzt. Die Schaumbildung ist optimal, es entstehen keine Probleme an den Lichtschranken.

Sofern eine biozide Wirkung des Bandschmiermittels gewünscht wird, kann man handelsübliche Biozide zusetzen. Hierbei besteht die Möglichkeit, die Biozide nach den besonderen Kundenanforderungen zu wählen wie z.B. formaldehydfreie Biozide, Abwesenheit von Halogenen usw..

Als Emulgatoren eignen sich alle handelsübliche Emulgatoren, unabhängig von ihrem ionischen Charakter (anionische, nichtionogene, amphotere oder kationische Emulgatoren, allein oder in Kombination miteinander). Bevorzugt sind nichtionogene Emulgatoren wie z.B. Fettalkohol- oder Fettsäureethoxylate bzw. die analogen Ethoxo-Propoxilate (sog. "EO-PO-Tenside"). Diese Emulgatoren sind in der Regel weitgehend unempfindlich in Bezug auf die Wasserhärte und pH-Wert. Bei geeigneter Auswahl sind sie gut biologisch abbaubar und enthalten weder Stickstoff noch Phosphor.

Deren Konzentration in der Formulierung richtet sich nach der Stabilität der konzentrierten Ester-Emulsion, welche den industriellen Anforderungen genügen muss (unter Umständen mehrere Monate). Die Konzentration der Emulgatoren liegt zwischen 0,5-50 Gew.-%, bezogen auf den oder die zu emulgierenden Ester.

In einer alternativen Ausführungsform der Erfindung können die erfindungsgemäßen Bandschmier- oder Kettengleitmittel enthaltend einen oder mehreren Ester der Formeln I, II, III oder IV zu konventionellen d.h. handelsüblichen Bandschmiermitteln auf Basis von kationischen, anionischen oder nicht ionischen Tensiden hinzugefügt werden. Die konventionellen Bandschmiermittel sind im wesentlichen wässerige Lösungen. Ein handelsübliches Bandschmiermittel wird z.B. in der DE-A-4244536 beschrieben. Die Schmiermittel werden auf wässerige Basis hergestellt, d.h. die Schmiermittel enthalten etwa 60-90 Gew.% Wasser. Ein bevorzugtes Schmiermittel gemäß der DE-A-4244536 weist folgende Zusammensetzung auf:

| | Gew.-% |
|---|---|
| Milchsäure (80%ig) | 2-10 |
| N-Oleyl-1,3-diaminopropan | 3-15 |
| N-Lauryl-1,3-diaminopropan | 0,5-4,5 |
| Alkyl (C₁₆-C₁₈) polyethylenglykolether (9EO)-essigsäure | 0,5-4,5 |
| Alkyl (C₁₃) polyethylenglykolether (6 Mol EO) | 0,5-3,0 |
| Alkyl (C₁₃) polyethylenglykolether (12 Mol EO) | 0,5-3,0 |
| Rest Wasser (destilliert, enthärtet) | |

Die Schmiermittelzusammensetzung kann noch Hilfs- und/oder Zusatzstoffe enthalten. In Betracht kommen hierbei insbesondere Lösungsvermittler wie Alkohole, Polyalkohole, Ether oder Polyether, insbesondere Isopropanolbutylalkohol, Butyldiglykol oder Ethylenglykolether. Als Verdünnungsmittel wird hauptsächlich Wasser, aber auch niedere Alkohole, wie Ethanol, Propanol und dergleichen oder Gemische der Alkohole mit Wasser eingesetzt.

In bevorzugten Ausführungsformen der Erfindung enthalten die Bandschmier- oder Kettengleitmittel die folgende Zusammensetzung:
A)
   1-25 Gew.-% 2-Ethylhexyl-palmitat
   0,1-10 Gew.-% Laurylalkoholethoxylat (nichtionogener Emulgator)
   Rest Wasser
B)
   1-25 Gew.-% Rapsöl-Methylester (sog. Biodiesel)
   0,1-10 Gew.-% Isotridecylalkoholethoxylat (nichtionogener Emulgator)
   Rest Wasser
C)
   1-25 Gew.-% Decyloleat
   0,1-10 Gew.-% Laurylalkohol-EO-Phosphat (Mischung von Mono- und Diphosphat, anionischer Emulgator)
   Rest Wasser
D)
   1-25 Gew.-% Trimethylol-propan-trioleat/dimerat
   0,1-10 Gew.-% Laurylalkoholethoxylat (nichtionogener Emulgator)
   Rest Wasser

Die oben beschriebenen erfindungsgemäßen Bandschmier- oder Kettengleitmittelkonzentrate können auch als wasserfreie Mischungen zur Verfügung gestellt werden. Die Emulsionen und gleichzeitig die Verdünnung auf Anwendungskonzentrationen kann direkt beim Anwender, d.h. bei der Anwendung aus der Flaschentransportanlage stattfinden.

Erfindungsgemäß werden folgende Biozide als Additive angewendet, darunter allgemein bekannte Wirkstoffe wie:

### BIOZIDE

Es sind mehrere Biozide als Additive anwendbar, darunter allgemein bekannte Wirkstoffe wie:
5-Chlor-2-methyl-3-(2H)-isothiazolon,
2-Methyl-3-(2H)-isothiazolon,
1,2-Benzisothiazol-3(2H)-on,
2-Octyl-3-(2H)-isothiazolon;
3-Jod-2-propinylbutylcarbamat,
2-Pyridinthiol-1-oxid, Na-Salz
1,2-Dibrom-2,4-dicyanobutan
2-Brom-2-nitro-1,3-propandiol

Es können auch noch weitere Stoffe wie Formaldehydabspalter zugesetzt werden:
Dimethylolhamstoff
1,2- Ethandiylbis(oxy)]-bis-methanol,
3,3'-Methylen-bis[5-methyl-oxazolidin
1,3,5-Triazin-1,3,5(2H,4H,6H)-triethanol

### Beispiele

Die vorliegende Erfindung soll nun anhand der folgenden Beispiele näher erläutert werden ohne sie zu beschränken.

Die Beispiele sollen die Leistung der erfindungsgemäßen Emulsionen von Estern wie oben beschrieben, alleine oder in Kombination untereinander (Beispiele 1A bis 9B) im Vergleich zur Leistung von handelsüblichen Formulierungen in unterschiedlichen Konstellationen (Beispiele 10A bis 13B) zeigen.

Allgemeine Versuchsbedingungen:
- Flaschentransportgeschwindigkeit: ca. 1 m/s
- 5 mit Wasser gefüllte Flaschen für ein Totalgewicht von 3,6 kg
- Sprühzyklus: 20 s Sprühen, 20 s Pause
- Sprühmenge: 5 l/h pro Segmentreihe
- pH der besprühten Lösung: 6,5 (falls nötig mit Essigsäure eingestellt)

Der Reibungswiderstands-Koeffizient "µ" wird als der Quotient des gemessenen Druckes [g] zum Gewicht der Flaschen [3600g] errechnet. Die Tests wurden sowohl mit enthärtetem Wasser (A-Reihe, 3° dH) als auch mit Hartwasser (B-Reihe, 18° dH) durchgeführt.

Das Schaumverhalten wurde wie folgt beurteilt:
- 0 =: kein Schaum auf dem Band,
- 1 =: Bildung eines "Schaumbartes" am Bandaustritt von der Flasche = optimal,
- 2 =: wie 1, aber mit Schaumstreifen auf dem ganzen Band; viel jedoch nicht störender Schaum,
- 3 =: zu viel Schaum, störend.

- Beispiele 1A und 1B:
   100 ppm einer Kombination aus 8 Teilen 2-Ethylhexyl-palmitat und 2 Teilen Laurylalkohol-4-EO-Phosphat (Mono- und Diphosphat)
   Reibungskoeffizient: "µ" = 0.085
   Schaumbildung: 0-1 (optimal)
- Beispiele 2A und 2B:
   50 ppm einer Kombination wie in den Beispielen 1A bzw. 1B
   Reibungskoeffizient: "µ" = 0.095
   Schaumbildung: 0-1 (optimal)
- Beispiele 3A und 3B:
   25 ppm einer Kombination wie in den Beispielen 1A bzw. 1B
   Reibungskoeffizient: "µ" = 0.11
   Schaumbildung: 0-1 (optimal)
- Beispiele 4A und 4B:
   100 ppm einer Kombination aus 8 Teilen Rapsöl-Methylester (Biodiesel) und 2 Teilen Laurylalkohol-(EO)ₓ
   Reibungskoeffizient: "µ" = 0.085
   Schaumbildung: 0-1 (optimal)
- Beispiele 5A und 5B:
   50 ppm einer Kombination wie in den Beispielen 4A bzw. 4B
   Reibungskoeffizient: "µ" = 0.095
   Schaumbildung: 0-1 (optimal)
- Beispiele 6A und 6B:
   25 ppm einer Kombination wie in den Beispielen 4A bzw. 4B
   Reibungskoeffizient: "µ" = 0.115
   Schaumbildung: 0-1 (optimal)
- Beispiele 7A und 7B:
   100 ppm einer Kombination aus 8 Teilen Cetilstearil-octanoat und 2 Teilen Laurylalkohol-(EO)ₓ Reibungskoeffizient: "µ" = 0.10
   Schaumbildung: 0-1 (optimal)
- Beispiele 8A und 8B:
   50 ppm einer Kombination wie in den Beispielen 7A bzw. 7B
   Reibungskoeffizient: "µ" = 0.11
   Schaumbildung: 0-1 (optimal)
- Beispiele 9A und 9B:
   25 ppm einer Kombination wie in den Beispielen 7A bzw. 7B
   Reibungskoeffizient: "µ" = 0.125
   Schaumbildung: 0-1 (optimal)

### BEMERKUNGEN zu den Beispielen 1A bzw. 1B bis 9A bzw. 9B

Es werden jeweils identische Resultate unabhängig von der Wasserhärte erhalten.
Bei allen Versuchen tritt die Schmierwirkung sofort ein, ohne jegliche Verzögerung. Die Bandbenetzung ist extrem schnell und perfekt.
Gezielte Versuche haben gezeigt, dass die Spritzdüsen nicht verstopft werden, selbst nach längerem Stillstand der verdünnten Emulsionen in den Leitungen (mehrere Tage).

Nun werden zum Vergleich noch Beispiele mit herkömmlichen Bandschmiermitteln aufgeführt.
- Beispiel 10A:
   50 ppm N,N-Dipropyl-N-laurylamin, 5 ppm Kokosamin-N-bis-(2-carboxyethyl), 5 ppm Laurylalkohol-6 EO
   Reibungskoeffizient "µ" = 0,45
   Schaumverhalten = 0
- Beispiel 10B:
   gleiche Zusammensetzung wie bei 10A
   Reibungskoeffizient "µ" = 0,55
   Schaumverhalten = 0
   Die Flotte wird nach kurzer Zeit trüb. Gefahr von Düsenverstopfung.
- Beispiel 11A:
   50 ppm N,N-Dipropyl-N-oleylamin, 5 ppm Kokosamin-N-bis-(2-carboxyethyl), 5 ppm Laurylalkohol-6 EO
   Reibungskoeffizient "µ" = 0,35
   Schaumverhalten = 0-1
- Beispiel 11B:
   gleiche Zusammensetzung wie bei 11A
   Reibungskoeffizient "µ" = 0,45
   Schaumverhalten = 0
   Flotte wird nach kurzer Zeit trüb. Gefahr von Düsenverstopfung.
- Beispiel 12A:
   150 ppm N,N-Dipropyl-N-laurylamin, 10 ppm Kokosamin-N-bis-(2-carboxyethyl), 10 ppm Laurylalkohol-6 EO
   Reibungskoeffizient "µ" = 0,14
   Schaumverhalten = 1
- Beispiel 12B:
   gleiche Zusammensetzung wie bei 12 A
   Reibungskoeffizient "µ" = 0,25
   Schaumverhalten = 0-1
   Die Flotte wird nach kurzer Zeit trüb. Gefahr von Düsenverstopfung.
- Beispiel 13A:
   300 ppm N,N-Dipropyl-N-oleylamin, 20 ppm Kokosamin-N-bis-(2-carboxyethyl), 12 ppm Laurylalkohol-6 EO
   Reibungskoeffizient "µ" = 0,10
   Schaumverhalten = 1-2
- Beispiel 13B:
   gleiche Zusammensetzung wie bei 13A
   Reibungskoeffizient "µ" = 0,15
   Schaumverhalten = 1-2
   Die Flotte wird nach kurzer Zeit trüb. Gefahr von Düsenverstopfung.

### ERLÄUTERUNG DER RESULTATE

Die erzielten Reibungskoeffiziente beweisen, dass die erfindungsgemäßen Formulierungen der Beispiele 1A-9A bzw. 1B-9B wesentlich leistungsfähigere Schmiermittel sind als die verglichenen konventionellen Formulierungen basierend auf wasserlöslichen Tensiden. Die notwendige Schmierwirkung (Reibungskoeffizienten ≤ 0,12 werden als sehr gut betrachtet) wird bei den erfindungsgemäßen Formulierungen schon bei extrem tiefen Konzentrationen von 25 ppm Wirkstoff erreicht. Diese Konzentration liegt um ein Vielfaches niedriger als die übliche Anwendungskonzentration von konventionellen Bandschmiermitteln basierend auf wasserlöslichen Tensiden (diese liegt bei den meisten handelsüblichen Bandschmiermitteln bei ca. 150-350 ppm).

In keinem Fall haben die erfindungsgemäßen Formulierungen eine störende Schaumentwicklung entfaltet.

## Patentansprüche

1. Bandschmier- oder Kettengleitmittel auf Basis von Estern und gegebenenfalls üblichen Verdünnungsmitteln und/oder Hilfs- bzw. Zusatzstoffen, **dadurch gekennzeichnet, dass** es als mindestens einen Wirkstoff einen oder mehrere Ester der nachstehenden Formeln enthält: oder einen oder mehrere Mehrfachester mit mehreren wobei R, R', R" , jeweils unabhängig voneinander, Alkylreste mit 1 bis 22 Kohlenstoffatomen, gesättigt oder einfach oder mehrfach ungesättigt, linear oder verzweigt, substituiert oder unsubstituiert sind, und die Summe der Kohlenstoffatome der drei Reste R, R' und R" größer oder gleich acht ist.

2. Schmiermittel nach Anspruch 1, **dadurch gekennzeichnet, dass** es einen pH-Wert von 5,5 bis 8, insbesondere von 6,0 bis 7,5, aufweist.

3. Schmiermittel nach Anspruch 1 oder 2, **dadurch gekennzeichnet, dass** es einen Reibungskoeffizienten im Bereich 0,07 bis 0,15 aufweist.

4. Schmiermittel nach einem der Ansprüche 1 bis 3, **dadurch gekennzeichnet, dass** es mindestens einen Emulgator enthält.

5. Schmiermittel nach Anspruch 4, **dadurch gekennzeichnet, dass** der Emulgator ein handelsüblicher Emulgator aus der Gruppe der anionischen, kationischen, amphoteren oder nichtionogenen Emulgatoren ist.

6. Schmiermittel nach Anspruch 4, **dadurch gekennzeichnet, dass** die Konzentration des Emulgators zwischen 0,5-50 Gew.-%, bezogen auf den oder die zu emulgierenden Ester, beträgt.

7. Schmiermittel nach einem der vorhergehenden Ansprüche 1 bis 6, **dadurch gekennzeichnet, dass** es weitere Hilfs- und oder Zusatzstoffe wie thresholdaktive Substanzen, Biozide, Puffer zur pH-Regulierung, Formaldehydabspalter und/oder Komplexierungsmittel enthält.

8. Schmiermittel nach Anspruch 7, **dadurch gekennzeichnet, dass** die Biozide aus der Gruppe aus 5-Chlor-2-methyl-3-(2H)-isothiazolon, 2-Methyl-3-(2H)-isothiazolon, 1,2-Benzisothiazol-3-(2H)-on, 2-Octyl-3-(2H)-isothiazolon, 3-Iod-2-propinylbutylcarbamat, Natriumsalz von 2-Pyridinthiol-1-oxid, 1,2 Dibrom-2,4-dicyanobutan, 2-Brom-2-nitro-1,3-propandiol ausgewählt sind.

9. Schmiermittel nach Anspruch 7, **dadurch gekennzeichnet, dass** die Formaldehydabspalter aus der Gruppe aus [1,2-Ethandiylbis(oxyl)]-bis-methanol, 3,3'-Methylen-bis-5 methyloxazolidin, 1,3,5-Triazin-1,3,5(2H,4H,6H)-triethanol ausgewählt sind.

10. Schmiermittel nach irgendeinem der vorhergehenden Ansprüche 1 bis 9 , **dadurch gekennzeichnet, dass** es ein wasserfreies Gemisch, eine konzentrierte Emulsion, insbesondere eine wässerige Emulsion mit einem Wirkstoffgehalt von 1-25 Gew.-%, ganz besonders bevorzugt mit einem Wirkstoffgehalt von 5-10 Gew.-%, ist.

11. Schmiermittel nach Anspruch 10, **dadurch gekennzeichnet, dass** es 60-99 Gew.-% Wasser, insbesondere 75-95 Gew.-% Wasser, enthält.

12. Schmiermittel nach einem oder mehreren der vorhergehenden Ansprüche 1 bis 11, **dadurch gekennzeichnet, dass** der Ester ausgewählt ist aus der Gruppe aus 2-Ethylhexylpalmitat, Rapsöl-Methylester, Dodecyloleat, Trimethylol-propan-trioleat/Dimerat und Gemischen der vorgenannten Verbindungen.

13. Verwendung des Bandschmier- oder Kettengleitmittel nach einem oder mehreren der vorstehenden Ansprüche 1 bis 12 für automatische Ketten- und Bandschmieranlagen in der Lebensmittelindustrie.

14. Verwendung nach Anspruch 13, **dadurch gekennzeichnet, dass** das Bandschmiermittel oder Kettengleitmittel auf eine Anwendungskonzentration von 5-350 mg/kg Wirkstoff, insbesondere 10-100 mg/kg, mit einem üblichen Verdünnungsmittel verdünnt ist.

15. Verwendung des Bandschmier- oder Kettengleitmittels nach einem oder mehreren der vorhergehenden Ansprüche 1 bis 12 als Additiv, insbesondere in Mengen von bis zu 5 Gew.-% zu handelsüblichen Bandschmiermitteln auf Basis von kationischen, anionischen, amphoteren oder nicht ionischen Tensiden in wässeriger Lösung.
